# EUROPÄISCHE PATENTSCHRIFT

(11) **EP 2 620 066 B1**
(45) Veröffentlichungstag und Bekanntmachung des Hinweises auf die Patenterteilung: **22.10.2014**
(21) Anmeldenummer: 12000419.7
(22) Anmeldetag: 24.01.2012
(51) Int. Cl.: A41D 19/00

(54) **Mit wasserabweisender und atmungsaktiver Menbran nahtlos beschichtetes Handschuhinsert und das Verfahren zu seiner Herstellung**
Glove insert seamlessly coated with hydrophobic and breathable membrane and method for producing same
Doublure de gant recouverte d'une membrane hydrofuge à respiration active sans couture et son procédé de fabrication

(43) Veröffentlichungstag der Anmeldung: 31.07.2013
(73) Patentinhaber: A.S.M.I. Technologies a.s., 10000 Prag 10 (CZ)
(72) Erfinder: Pylik, Martin, 25524 Itzehoe (DE)

(56) Entgegenhaltungen:
- EP-A2- 0 410 292
- EP-A2- 1 251 756
- DE-A1- 4 003 763
- GB-A- 2 313 537
- US-A1- 2006 117 457

## Beschreibung

Die Erfindung betrifft ein Handschuhinsert auf Textilbasis, das mit einer wasserabweisenden und atmungsaktiven Membran aus Polyurethan, Polyetherester oder expandiertem Polytetrafluorethylen nahtlos beschichtet ist.

Es sind Handschuhinserts bekannt, die aus zwei hauchdünnen wasserabweisenden und atmungsaktiven Kunststofffolien durch Verkleben oder Verschweissen ausgebildet sind siehe z.B. EP 0 410 292. Derartige Handschuhinserts werden vielfach nur als eine Art Zwischenlage zwischen dem Handschuhfutter auf Textilbasis und dem Aussenhandschuh verwendet. Diese Handschuhinserts sind zwar wasserabweisend und atmungsaktiv, vermissen aber die gewünschte dreidimenzionale anatomische Form und lassen sich nur mit extremen Schwierigkeiten mit dem Handschuhfutter und dem Aussenhandschuh verbinden. Das hat den Nachteil, dass es durch die Herstellungsart der Inserts und die unterschiedliche Passform der einzelnen Handschuhteile zur Beschädigung der dünnen Inserts kommen könnte, sodass der Benutzer in einem solchen Handschuh dennoch feuchte Hände bekommt.

Aufgabe der vorliegenden Erfindung ist es, die oben beschriebenen Nachteile zu beheben, um den Tragekomfort zu erhöhen und einer Zerstörung der wasserdichten und atmungsaktiven Membranschicht zuvorzukommen.

Gelöst wird diese Aufgabe erfindungsgemäß durch ein Handschuhinsert auf Textilbasis der eingangs genannten Art, bei dem die gesamte Oberfläche durch eine nahtlose Beschichtung mit einem wasserabweisenden und atmungsaktiven Material ausgebildet ist. Unter einem atmungsaktiven Material wird im Sinne der Erfindung ein wasserdampfdurchlässiges Material verstanden. Ein solches Handschuhinsert ist vollständig wasser- bzw. flüssigkeitsdicht. Derartige Handschuhinserts werden hauptsächlich in Handschuhen im breiten Sportbereich eingesetzt. Beispielsweise beim Motorrad- oder Wintersport sind Handschuhe mit Handschuhinserts auf Textilbasis, die mit einer wasserabweisenden und atmungsaktiven Membranschicht versehen sind, vorteilhaft.

Besonders vorteilhaft ist es, wenn das Handschuhinsert aus einem Gestrick oder Vlies/Fleece ausgebildet ist, das mit einer atmungsaktiven Membran beschichtet wird. Ein Gestrick oder Vlies/Fleece steht in unmittelbarem Kontakt zur Hand, stellt eine gute Wärmeisolierung dar und verbessert so den Tragekomfort des gesamten Handschuhs. Ausserdem wird durch das Gestrick oder Vlies/Fleece Feuchtigkeit von der Hand aufgenommen und durch die Membran hindurch nach außen abtransportiert, wo sie verdampft bzw. verdunstet.

Besonders bevorzugt ist es, wenn die nahtlose Beschichtung des Handschuhinserts auf Textilbasis mittels Polyurethan, Polyetherester oder expandiertem Polytetrafluorethylen vorgenommen wird. Derartige Materialien sind wasserabweisend, atmungsaktiv und können abriebsfest und/oder hitzebeständig ausgebildet werden. Dadurch ergibt sich ein vielfältiger Einsatzbereich des Handschuhinserts, beispielsweise bei der Feuerwehr, Polizei oder Militär, ohne dass eine Beschädigung der dünnen Beschichtung zu befürchten wäre.

Wichtiger Bestandteil der vorliegenden Erfindung ist die Art, wie das Handschuhinsert auf Textilbasis mittels Polyurethan, Polyetherester oder expandiertem Polytetrafluorethylen nahtlos beschichtet wird. Dabei wird das wasserabweisende und atmungsaktive Material mittels feiner Luftzerstäubung mit Hilfe elektrostatischer Ladung auf die gesamte Oberfläche des Handschuhinserts auf Textilbasis aufgebracht. Anschliessend wird das beschichtete Handschuhinsert auf Textilbasis an der Luft oder in einem Ofen getrocknet.

Besonders wichtig ist die Tatsache, dass bei einem, wie vorhin beschrieben, nahtlos beschichteten Handschuhinsert die Notwendigkeit entfällt, die anfallenden Nahtverbindungen eines schon beschriebenen Handschuhinserts kompliziert flüssigkeitsdicht zu versiegeln.

Besonders vorteilhaft ist es, wenn das Handschuhinsert vor dem nahtlosen Beschichten an den Fingerspitzen mit kleinen Ausbuchtungen zur sicheren Befestigung mit dem Aussenhandschuh versehen wird. Durch diese Maßnahme ist es möglich, das Handschuhinsert nach dem Beschichten problemlos mit dem Aussenhandschuh fest zu verbinden/vernähen, ohne dass die wasserabweisende und atmungsaktive Beschichtung beschädigt wird.

Weitere Merkmale und Vorteile der Erfindung ergeben sich aus der nachfolgenden Beschreibung eines Ausführungsbeispiels der Erfindung, anhand der Figur der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Ein Ausführungsbeispiel ist in der schematischen Zeichnung dargestellt und wird in der nachfolgenden Beschreibung erläutert. Die einzige Figur zeigt ein Handschuhinsert.

In der Figur ist ein Handschuhinsert (1) dargestellt, mit einer schematischen Hervorhebung der Innenschicht (3) und der Aussenschicht (2). Die Innenschicht (3) weist im Ausführungsbeispiel ein Gestrick oder Vlies/Fleece auf. Darüber ist eine flüssigkeitsdichte, atmungsaktive Membranschicht (2) angeordnet. Durch diese Maßnahme kann der aufgrund von Transpiration entstehende Wasserdampf durch die Membranschicht (2) nach außen entweichen. Gleichzeitig wird durch die wasserabweisende und flüssigkeitsdichte Eigenschaft der Membranschicht (2), die nahtlos über das gesamte Handschuhinsert (1) aufgebracht wird, das Eindringen von Flüssigkeiten in das Handschuhinnere (6) verhindert. Das Handschuhinsert (1) weist vor der Beschichtung herstellungstechnisch Nähte (4) auf, die durch den Beschichtungsvorgang versiegelt werden, sodass durch sie keine Flüssigkeit in das Handschuhinnere (6) eindringen kann. Das Handschuhinsert (1) wird vor dem nahtlosen Beschichten an den Fingerspitzen mit kleinen Ausbuchtungen (5) zur sicheren Befestigung mit dem Aussenhandschuh versehen. Durch diese Maßnahme ist es möglich, das Handschuhinsert (1) nach dem Beschichten problemlos mit dem Aussenhandschuh fest zu verbinden/vernähen, ohne dass die wasserabweisende und atmungsaktive Membranschicht (2) beschädigt wird.

## Patentansprüche

1. Mit wasserabweisender und atmungsaktiver Membran (2) aus Polyurethan, Polyetherester oder expandiertem Polytetrafluorethylen beschichtetes Handschuhinsert (1), das
a) ein Handschuhinsert (1) auf Textilbasis und
b) eine Beschichtung (2) mit wasserabweisender und atmungsaktiver Membran aus Polyurethan, Polyetherester oder expandiertem Polytetrafluorethylen umfasst,
**dadurch gekennzeichnet, dass** die Beschichtung (2) einen nahtlosen Film auf der gesamten Oberfläche des Handschuhinserts (1) auf Textilbasis bildet, und **dass** das Handschuhinsert (1) mittels feiner Zerstäubung beschichtet wird.

2. Mit wasserabweisender und atmungsaktiver Membran (2) aus Polyurethan, Polyetherester oder expandiertem Polytetrafluorethylen beschichtetes Handschuhinsert (1) nach Anspruch 1, **dadurch gekennzeichnet, dass** mindestens eines der folgenden umfasst: Textilien (3) mit PCM (Phase-Change-Material), Nylon oder andere synthetische Polyamide, Polyester, Baumwolle, Rayon, Dyneema, Kevlar, Nomex, Lycra, Elastan, Acrylfasern und gemischte Garne der genannten Materialien.

3. Mit wasserabweisender und atmungsaktiver Membran (2) aus Polyurethan, Polyetherester oder expandiertem Polytetrafluorethylen beschichtetes Handschuhinsert (1) nach Anspruch 1, **dadurch gekennzeichnet, dass** die Beschichtung (2) irgendein kommerziell erhältliches Polyurethan, Polyetherester oder expandiertes Polytetrafluorethylen umfasst, das durch seine Eigenschaften zur Herstellung einer wasserabweisenden und atmungsaktiven Membran geignet ist.

4. Mit wasserabweisender und atmungsaktiver Membran (2) aus Polyurethan, Polyetherester oder expandiertem Polytetrafluorethylen beschichtetes Handschuhinsert (1) nach Anspruch 1, **dadurch gekennzeichnet, dass** das Beschichten mittels feiner Zerstäubung sowohl ein glattes Beschichten, als auch ein Schaumbeschichten des Handschuhinserts auf Textilbasis einschließt.

5. Mit wasserabweisender und atmungsaktiver Membran (2) aus Polyurethan, Polyetherester oder expandiertem Polytetrafluorethylen beschichtetes Handschuhinsert (1) nach Anspruch 1, **dadurch gekennzeichnet, dass** die Fingerspitzen mit kleinen Ausbuchtungen (5) zur sicheren Befestigung des Handschuhinserts (1) mit dem Aussenhandschuh versehen sind.

6. Verfahren zur Herstellung eines mit wasserabweisender und atmungsaktiver Membran (2) aus Polyurethan, Polyetherester oder expandiertem Polytetrafluorethylen beschichteten Handschuhinserts (1), **dadurch gekennzeichnet, dass**
a) die wasserabweisende und atmungsaktive Membran (2) aus Polyurethan, Polyetherester oder expandiertem Polytetrafluorethyl auf die gesamte Oberfläche des Handschuhinserts (1) auf Textilbasis mittels feiner Luftzerstäubung aufgebracht wird,
b) die wasserabweisende und atmungsaktive Membran (2) aus Polyurethan, Polyetherester oder expandiertem Polytetrafluorethyl mit Hilfe elektrostatischer Ladung fein zerstäubt und auf die gesamte Oberfläche des Handschuhinserts (1) auf Textilbasis aufgebracht wird,
c) das Handschuhinsert (1) auf Textilbasis an der Luft getrocknet oder in einem Ofen getrocknet wird,

7. Verfahren nach Anspruch 6, **dadurch gekennzeichnet, dass** das Handschuhinsert (1) auf Textilbasis mindestens eines der folgenden umfasst: Textilien (3) mit PCM (Phase-Change-Material), Nylon oder andere synthetische Polyamide, Polyester, Baumwolle, Rayon, Dyneema, Kevlar, Nomex, Lycra, Elastan, Acrylfasern und gemischte Garne der genannten Materialien.

8. Verfahren nach Anspruch 6, **dadurch gekennzeichnet, dass** die Beschichtung (2) irgendein kommerziell erhältliches Polyurethan, Polyetherester oder expandiertes Polytetrafluorethylen umfasst, das durch seine Eigenschaften zur Herstellung einer wasserabweisenden und atmungsaktiven Membran geignet ist.

9. Verfahren nach Anspruch 6, **dadurch gekennzeichnet, dass** das Handschuhinsert (1) auf Textilbasis bei einer Temperatur von 70°C _+ 5°C gehalten wird, um die schnelle Verdampfung für das Trocknen zu beschleunigen.

## Claims

1. A water-repellent and breathable membrane (2) made of polyurethane, polyether ester or expanded polytetrafluoroethylenes of a coated glove insert (1), which is comprised of
a) a textile-based glove insert (1); and
b) a coating (2) with a water-repellent, breathable membrane made of polyurethane, polyether ester or expanded polytetrafluoroethylenes,
**characterised by** the coating (2) forming a smooth film over the entire surface of the textile-based glove insert (1) and by the glove insert (1) being coated by means of fine atomisation.

2. The water-repellent and breathable membrane (2) made of polyurethane, polyether ester or expanded polytetrafluoroethylenes of the coated glove insert (1) according to Claim 1, **characterised by** at least one of the following: textiles (3) with phase change materials, nylon or another synthetic polyamide, polyester, cotton, rayon, dyneema, Kevlar, Nomex, Lycra, spandex, acrylic fibres and mixed yarns of the said materials.

3. The water-repellent and breathable membrane (2) made of polyurethane, polyether ester or expanded polytetrafluoroethylenes of the coated glove insert (1) according to Claim 1, **characterised by** a coating of any commercially available polyurethane, polyether ester or expanded polytetrafluoroethylenes, whose properties are suited for the production of a water-repellent, breathable membrane.

4. The water-repellent and breathable membrane (2) made of polyurethane, polyether ester or expanded polytetrafluoroethylenes of the coated glove insert (1) according to Claim 1, **characterised by** both fine atomised coating and a smooth coating, as well as a foam coating, of the textile-based glove insert.

5. The water-repellent and breathable membrane (2) made of polyurethane, polyether ester or expanded polytetrafluoroethylenes of the coated glove insert (1) according to Claim 1, **characterised by** the fingertips being fitted with small protrusions (5) for secure attachment of the glove insert (1) to the outer glove.

6. The method for producing the glove insert (1) with a water-repellent and breathable membrane (2) and a-coating of polyurethane, polyether ester or expanded polytetrafluoroethylenes, **characterised by**
a) the water-repellent and breathable membrane (2) made of polyurethane, polyether ester or expanded polytetrafluoroethylenes being applied over the entire surface of the textile-based glove insert (1) through fine atomisation of air;
b) the water-repellent and breathable membrane (2) made of polyurethane, polyether ester or expanded polytetrafluoroethylenes being finely atomised with the aid of an electrostatic charge finely atomised and applied to the entire surface of the textile-based glove insert (1);
c) the textile-based glove insert (1) being dried either in the open air or dried in an oven;

7. The method according to Claim 6, **characterised by** the glove insert (1) being comprised of at least one of the following: textiles (3) with phase change materials, nylon or another synthetic polyamide, polyester, cotton, rayon, dyneema, Kevlar, Nomex, Lycra, spandex, acrylic fibres and mixed yarns of the said materials.

8. The method according to Claim 6, **characterised by** the coating (2) being comprised of any commercially available polyurethane, polyether ester or expanded polytetrafluoroethylenes whose properties are suitable for the production of a water-repelling and breathable membrane.

9. The method according to Claim 6, **characterised by** the textile-based glove insert (1) being kept at a temperature of 70°C ± 5 °C in order to accelerate the rapid vaporisation for drying.

## Revendications

1. L'insert de gant (1) revêtu d'une membrane hydrofuge et respirante (2) en polyuréthane, en polyétherester ou en polytétrafluoroéthylène expansé,
a) qui comprend un insert de gant (1) en base textile et un
b) revêtement (2) avec une membrane hydrofuge et respirante en polyuréthane, en polyétherester ou en polytétrafluoroéthylène
**est caractérisé par le fait que** le revêtement (2) forme un film sans coutures sur l'ensemble de la surface supérieure de l'insert de gant (1) en base textile et **que** que l'insert de gant (1) est recouvert par fine pulvérisation.

2. L'insert de gant (1) revêtu d'une membrane hydrofuge et respirante (2) en polyuréthane, en polyétherester ou en polytétrafluoroéthylène expansé selon la revendication 1 **est caractérisé par le fait qu'il** contient au moins l'un des éléments suivants: Textiles (3) avec du PCM (Phase Change Material), du nylon ou d'autres polyamides synthétiques, du polyester, du coton, du rayon, du Dyneema, du Kevlar, du Nomex, du Lycra, de l'élasthane, des fibres acryliques et des fils dans les matières susnommées.

3. L'insert de gant (1) revêtu d'une membrane hydrofuge et respirante (2) en polyuréthane, en polyétherester ou en polytétrafluoroéthylène expansé selon la revendication 1 **est caractérisé par le fait que** le revêtement (2) disponible dans le commerce comprend du polyuréthane, du polyétherester ou du polytétrafluoroéthylène, et que lors de sa fabrication, une membrane hydrofuge et respirante est appliquée.

4. L'insert de gant (1) revêtu d'une membrane hydrofuge et respirante (2) en polyuréthane, en polyétherester ou en polytétrafluoroéthylène expansé selon la revendication 1, **est caractérisé par le fait que** que le revêtement comprend non seulement un revêtement lisse mais aussi un revêtement en mousse par fine pulvérisation de l'insert de gant en base textile.

5. L'insert de gant (1) revêtu d'une membrane hydrofuge et respirante (2) en polyuréthane, en polyétherester ou en polytétrafluoroéthylène expansé selon la revendication 1 **est caractérisé par le fait que** les extrémités des doigts sont dotées de petites cambrures pour une fixation sûr de l'insert de gant (1).

6. Le procédé de fabrication d'un insert de gant (1) revêtu d'une membrane hydrofuge et respirante (2) en polyuréthane, en polyétherester ou en polytétrafluoroéthylène expansé **est caractérisé par le fait**
a) **que** la membrane hydrofuge et respirante (2) en polyuréthane, en polyétherester ou en polytétrafluoroéthylène expansé est appliquée sur l'ensemble de l'insert de gant (1) en base textile par fine pulvérisation,
b) **que** la membrane hydrofuge et respirante (2) en polyuréthane, en polyétherester ou en polytétrafluoroéthylène expansé est finement pulvérisé par charge électrostatique et que celle-ci est appliquée sur l'ensemble de la surface supérieure de l'insert de gant (1) en base textile,
c) **que** l'insert de gant (1) en base textile est séchée à l'air libre ou dans une étuve,

7. Le procédé selon la revendication 6, **est caractérisé par le fait que** l'insert de gant (1) en base textile contient au moins l'un des éléments suivants: Textiles (3) avec PCM (Phase Change Material), du nylon ou d'autres polyamides synthétiques, du polyester, du coton, du rayon, du Dyneema, du Kevlar, du Nomex 20, du Lycra, de l'élasthane, des fibres acryliques et des fils dans les matières susnommées.

8. Le procédé selon la revendication 6, **est caractérisé par le fait que** le revêtement (2) disponible dans le commerce comprend du polyuréthane, du polyétherester ou du polytétrafluoroéthylène, et que lors de sa fabrication, une membrane hydrofuge et respirante est appliquée.

9. Le procédé selon la revendication 6, est **caractérisé par le fait que** l'insert de gant (1) en base textile est maintenu à une température de 70 °C ± 5 °C, afin d'accélérer l'évaporation pour le séchage.
